# EUROPÄISCHE PATENTSCHRIFT

(11) **EP 3 411 163 B1**
(45) Veröffentlichungstag und Bekanntmachung des Hinweises auf die Patenterteilung: **20.11.2019**
(21) Anmeldenummer: 17703410.5
(22) Anmeldetag: 03.02.2017
(51) Int. Cl.: B21D 22/02, B21D 22/20, B21D 37/16, C21D 9/00, C21D 1/34, C21D 1/673, H05B 6/00, B21J 9/08

(54) **VORRICHTUNG ZUM HERSTELLEN VON GEHÄRTETEN STAHLBAUTEILEN UND VERFAHREN ZUM HÄRTEN**
DEVICE FOR PRODUCING HARDENED STEEL COMPONENTS AND HARDENING METHOD
SYSTÈME DE FABRICATION DE PIÈCES EN ACIER TREMPÉES ET PROCÉDÉ DE TREMPE

(30) Priorität: 04.02.2016 DE 102016101975
(43) Veröffentlichungstag der Anmeldung: 12.12.2018
(73) Patentinhaber: voestalpine Stahl GmbH, 4020 Linz (AT); voestalpine Metal Forming GmbH, 3500 Krems an der Donau (AT)
(72) Erfinder: HASLMAYR, Michael, 4293 Gutau (AT); SOMMER, Andreas, 73453 Abtsgmünd (DE); KELSCH, Reiner, 73557 Mutlangen (DE); TUTEWOHL, Benedikt, 73568 Durlangen (DE); STEGFELLNER, Leopold, 4224 Wartberg ob der Aist (AT)
(74) Vertreter: HGF Europe LLP
(86) Internationale Anmeldenummer: PCT/EP2017/052445
(87) Internationale Veröffentlichungsnummer: WO 2017/134259

(56) Entgegenhaltungen:
- EP-A2- 2 907 881
- WO-A1-2013/000001
- DE-A1-102009 007 826
- DE-A1-102013 105 488
- DE-A1-102014 016 365
- DE-A1-102014 110 415
- US-A1- 2011 303 330

## Beschreibung

Die Erfindung betrifft ein Verfahren und eine Vorrichtung zum Herstellen gehärteter Stahlblechplatinen und Stahlblechbauteile hieraus.

Es ist seit langem bekannt, auch im Automobilbau für Karosserieteile aus Stahlblech auf gehärtete Bauteile zurückzugreifen. Der Vorteil bei gehärteten Stahlblechbauteilen ist, dass diese aufgrund ihrer erheblich höheren Härte bzw. Zugfestigkeit (Rₘ) eine Gewichtersparnis im Karosseriebau ergeben, da nicht auf weniger fest und dafür massive Bauteile zurückgegriffen werden muss, die deutlich schwerer wären.

In den vergangenen Jahren haben sich zum Herstellen gehärteter Blechbauteile zwei Verfahren am Markt etabliert.

Das erste Verfahren ist das sogenannte direkte Verfahren oder Presshärten. Bei diesem Verfahren wird aus einem Stahlblechband, welches auch mit einer Korrosionsschutzbeschichtung aus Metall versehen sein kann, eine Platine ausgestanzt, diese Platine anschließend aufgeheizt und die aufgeheizte Platine in einem Umformwerkzeug mit einem einzigen Hub umgeformt und gleichzeitig gehärtet. Hierbei erfolgt die Härtung dadurch, dass das härtbare Stahlmaterial seine Wärme an das Umformwerkzeug abgibt. Hierbei ist wichtig, dass die Abgabe der Wärme mit einer über der kritischen Härtetemperatur liegenden Geschwindigkeit erfolgt. Diese Abschreckhärtung führt dazu, dass die erhitzte Platine, welche ein austenitisches Gefüge besitzt, anschließend ein im Wesentlichen martensitisches Gefüge und damit die hohe Zugfestigkeit besitzt.

Üblicherweise werden bei diesem Verfahren sogenannte Bor-Mangan-Stähle eingesetzt, also borlegierte Mangankohlenstoffstähle, wie zum Beispiel der hierfür am meisten verwendete 22MnB5, wobei es jedoch auch noch eine Anzahl weiterer, hierfür geeigneter Stähle aus dem grundsätzlich gleichen Legierungskonzept gibt.

Bei dem zweiten Verfahren, dem sogenannten Formhärten, welches von der Anmelderin entwickelt wurde, wird aus einem gegebenenfalls mit einer Korrosionsschutzbeschichtung versehenen Stahlblechband eine Stahlblechplatine ausgeschnitten und die Stahlblechplatine anschließend in einem herkömmlichen, mehrstufigen Umformprozess zu einem Bauteil umgeformt. Dieses Bauteil besitzt vorzugsweise eine Endkontur, die etwa 2% in allen Raumrichtungen kleiner ist als die fertige Kontur des Bauteils. Anschließend wird dieses Bauteil auf die Austenitisierungstemperatur erhitzt, so dass das Stahlblechgefüge austenitisch wird. Die Wärmedehnung führt hierbei dazu, dass dieses erhitzte Blechbauteil die 2%-ige kleinere Fertigung kompensiert.

Anschließend wird dieses austenitisierte Blechbauteil in ein Formhärtewerkzeug eingelegt, in dem es gepresst und gleichzeitig gekühlt, aber praktisch nicht mehr oder nur in sehr geringem Maße umgeformt wird. Auch hierbei werden die vorgenannten Stähle verwendet und auch hierbei muss die kritische Härtegeschwindigkeit überschritten werden. Auch das Gefüge ergibt sich dann in gleicher Weise.

Der Vorteil des indirekten Verfahrens bzw. Formhärtens ist, dass Geometrien auch aufwändiger ausgebildet werden können.

Der Vorteil beim sogenannten direkten Verfahren oder Presshärten ist, dass einfache Bauteile schneller hergestellt werden können.

Eine Herausforderung bei der Umsetzung des direkten Presshärteprozesses liegt darin, die Platine aufzuheizen.

Üblicherweise erfolgt die Erwärmung der ebenen Platine in einem konventionellen Ofen mit einer Länge von ca. 40 m, wobei insbesondere 1,5 mm dicke Platinen zum Beispiel drei Minuten durch diesen Ofen hindurchlaufen.

Darüber hinaus wurden bereits einige Versuche unternommen, derartige Platinen durch das Anlegen heißer Metallkörper aufzuheizen.

Hierbei ergibt sich jedoch eine Vielzahl von Problemen.

Bei klassischen Strahlungsöfen ist von Nachteil, dass diese einen hohen Platzbedarf haben, da die Öfen relativ groß gebaut sind. Darüber hinaus ist von Nachteil, das im Störfall ein hoher Ausschuss anfällt, da alle im Ofen befindlichen Platinen, da sie länger als geplant im Ofen verblieben sind, nicht mehr verwendbar sind. Selbst im Normalbetrieb erfolgt eine starke Oxidation der Oberfläche, die unerwünscht ist.

Aus der WO2013/000001 A1 ist ein System zur Erwärmung eines Bauteils bekannt, welches einen Durchlaufofen und eine Fördereinrichtung umfasst. Der Durchlaufofen besitzt Heizelemente, die ober- und unterhalb des Förderers angeordnet sind. Die Erwärmung erfolgt durch elektrische Widerstandsheizung, wobei die Heizelemente zumindest gruppenweise voneinander unabhängig mit unterschiedlicher Heizleistung angesteuert werden können. Hierbei ist vorgesehen, dass die Fördereinrichtung eine Erwärmungszone zum Erwärmen des Bauteils, eine Erwärmungszone zum bereichsweisen Erwärmung des Bauteils und eine Haltezone für ein anschließendes Presshärten umfasst.

Aus der DE 10 2014 101 539 A1 ist ein Warmformling zur Herstellung von warmumgeformten und pressgehärteten Blechprodukten aus Metallplatinen bekannt, welche eine Heizstation und eine Umformstation umfasst. Die Heizstation besitzt ein Unterwerkzeug und ein Oberwerkzeug, zwischen denen eine Metallplatine zum Erwärmen aufgenommen wird. Die Erwärmung bzw. Aufheizung einer Metallplatine in der Heizstation erfolgt durch mittelbare Widerstandserwärmung. Die Wärme wird außerhalb der Metallplatine erzeugt und gelangt durch Wärmeleitung in die Metallplatine selbst. Hierzu weist das Unterwerkzeug und/oder auch das Oberwerkzeug eine elektrische Widerstandsheizung mit zumindest einem Flächenheizelement auf. Erfindungsgemäß ist das Flächenheizelement eine Heizplatte mit einem Plattenkörper aus einem elektrisch leitfähigen Material, wobei der Plattenkörper als Heizleiter ausgebildet ist. Hierzu ist der Plattenkörper geschlitzt und beispielsweise mit einem Schlitz versehen, welcher sich über die Dicke des Plattenkörpers erstreckt.

Aus der DE 10 2009 007 826 A1 ist eine Heizvorrichtung zur Erwärmung einer metallenen Platine bekannt, welche eine untere Heizeinheit und eine obere Heizeinheit besitzt. Diese Heizeinheiten sind zwischen einer geschlossenen, die Platine zwischen sich aufnehmenden Heizstellung und einer voneinander beabstandeten Freigabestellung verstellbar. Jede Heizeinheit weist eine mit der Platine in Kontakt tretende beheizbare Heizplatte auf. Hierbei ist vorgesehen, dass die Heizplatte der unten und/oder der oberen Heizeinheit eine Vielzahl von Heizsegmenten umfasst, die in einem vorbestimmten Raster relativ zueinander angeordnet sind und die in der von einer Kontaktfläche zwischen den Heizsegmenten und der Platine definierten Ebene relativ zueinander verschiebbar sind.

Aus der DE 10 2014 101 891 A1 ist ein System zum Aufwärmen von Werkstücken, insbesondere für eine Warmformungsstation bekannt, welches eine Aufwärmvorrichtung und wenigstens einen durch die Aufwärmvorrichtung zu transportierenden Warenträger besitzt. Der Warenträger ist mit einem Werkstück bestückbar und eine Temperierungskomponente zum konduktiven Erwärmen des Werkstücks ist vorhanden, wobei die Aufwärmungsvorrichtung eine bewegliche Elektrode zum elektrischen Kontaktieren der Temperierungskomponente besitzt.

Bei den bekannten Plattensystemen ist von Nachteil, dass induktiv beheizte Platten einen niedrigen Wirkungsgrad aufweisen und die Leistungsverteilung sich sehr schlecht regeln lässt. Auch die bereits vorgeschlagenen Keramikheizelemente leiden darunter, dass sie eine niedrige Lebensdauer haben, die Leistungsverteilung ebenfalls schlecht geregelt ist und der Ansteueraufwand bei vielen kleinen Elementen recht hoch ist.

Bekannte Mäanderlösungen haben ebenfalls den Nachteil, dass die Leistungsverteilung ungünstig ist.

Aufgabe der Erfindung ist es, eine Vorrichtung zum Aufheizen von Stahlblechteilen zu schaffen, mit der eine schnelle und möglichst homogene Erwärmung der ebenen Platinen sichergestellt ist, welche einen geringstmöglichen Platzbedarf hat, bei Störungen geringen Ausschuss produziert und zudem einen verbesserten Korrosionsschutz gewährleistet.

Die Aufgabe wird mit einer Vorrichtung mit den Merkmalen des Anspruchs 1 gelöst. Vorteilhafte Weiterbildungen sind in den hiervon abhängigen Unteransprüchen gekennzeichnet.

Es ist eine weitere Aufgabe der Erfindung ein Verfahren zum Aufheizen von Stahlblechbauteilen zu schaffen unter Verwendung der Vorrichtung.

Die Aufgabe wird mit einem Verfahren mit den Merkmalen des Anspruchs 12 gelöst.

Vorteilhafte Weiterbildungen sind in den hiervon abhängigen Unteransprüchen gekennzeichnet.

Erfindungsgemäß werden die Platinen mit erfindungsgemäß ausgebildeten Heizmodulen beheizt. Hierbei erfolgt eine Erwärmung der ebenen Platinen unter heißen Platten, wobei die hohe erforderliche Leistungsdichte und vor allem die gleichmäßige Temperaturverteilung durch ein gut wärmeleitfähiges Material, vorzugsweise Kupfer und eine elektrische Beheizung realisiert werden kann. Hierbei werden erfindungsgemäß mineralisolierte Heizleiter in Kupfer eingegossen, so dass höchste Leistungsdichten erzielt werden können. Hierzu alternativ sind andere elektrische Heizelemente, wie zum Beispiel Hochtemperaturheizpatronen, denkbar.

Erfindungsgemäß wird hierbei eine optimale Temperaturhomogenität und die Möglichkeit von Teilen mit unterschiedlichen Eigenschaften durch modularen Aufbau und modulare Ansteuerung erzielt. Insbesondere, wenn mehrere, getrennt geregelte Heizmodule für eine Platinenfläche verwendet werden, können hierbei die mechanischen Eigenschaften durch unterschiedliche Härtegrade sehr genau eingestellt werden.

Erfindungsgemäß wird vorteilhafterweise das Kupfer vor Oxidation dadurch geschützt, dass das Kupfer und damit auch die im Kupfer eingegossenen Heizleiter, hermetisch abgeschlossen in einem warmfesten Edelstahlgehäuse angeordnet sind.

Zusätzlich können vorteilhafterweise die Platten für höhere Standzeiten und geringstmögliche Anhaftungen von Korrosionsschichten und insbesondere Zink mit sehr verschleißfesten und glatten Beschichtungen versehen sein, die zum Beispiel aus Chromkarbid oder Aluminiumoxid und weiteren bekannten Beschichtungen bestehen können.

Die Erfindung wird anhand einer Zeichnung beispielhaft erläutert. Es zeigen hierbei:
- Figur 1: stark schematisiert ein erfindungsgemäßes Heizmodul;
- Figur 2: eine Anordnung mehrerer Heizmodule mit einer darunter angeordneten Platine in einer stark schematisierten Ansicht;
- Figur 3: eine Aufheizpresse für Platinen mit einer Mehrzahl von Heizmodulen in einer seitlichen geschnittenen, stark schematisierten Ansicht;
- Figur 4: die Vorrichtung nach Figur 3 in einem Horizontalschnitt durch die Heizmodule;
- Figur 5: eine Heizmodulanordnung mit oberen und unteren Heizmodulen, wobei mittlere Heizmodule zudem über eine aktive Kühlung verfügen zur Erzeugung von Bauteilen mit unterschiedlichen mechanischen Eigenschaften;
- Figur 6: eine Modulanordnung mit eingebauten funktionsfreien Modulen, um bestimmte Bauteilbereiche nicht aufzuheizen;
- Figur 7: eine Anordnung von Heizmodulen mit Führungsbolzen und Federn zur Erzeugung einer gleichmäßigen Flächenpressung und zur Vermeidung von Verkippungen;
- Figur 8: eine teilgeschnittene perspektivische Ansicht eines erfindungsgemäßen Heizmoduls mit Heizpatronen und Kupferkern;
- Figur 9: das Heizmodul nach Figur 8 in einem Vertikalschnitt;
- Figur 10: das Heizmodul nach Figur 8 in einem Horizontalschnitt;
- Figur 11: das Heizmodul mit mineralisoliertem Heizkabel und Kupferkern in einer geschnittenen perspektivischen Ansicht;
- Figur 12: das Heizmodul nach Figur 12 in einer Draufsicht;
- Figur 13: das Heizmodul nach Figur 13 in einer Schnittansicht entsprechend der Schnittlinie A-A;
- Figur 14: das Heizmodul nach Figur 12 in einer Schnittansicht entsprechend der Schnittlinie B-B;
- Figur 15: einen Horizontalschnitt des Heizmoduls nach Figur 12 entsprechend der Linie C-C nach Figur 15;
- Figur 16: das Heizmodul in einer Seitenansicht;
- Figur 17: eine weitere Ausführungsform des erfindungsgemäßen Heizmoduls mit einer Kühlung;
- Figur 18: das Heizmodul nach Figur 17 in einem Schnitt entlang der Linie A-A;
- Figur 19: das Heizmodul nach Figur 17 in einer Darstellung, geschnitten entlang der Linie B-B;
- Figur 20: das Heizmodul nach Figur 19 in einer Schnittansicht entlang der Linie C-C; [AP1]
- Figur 23: eine teilgeschnittene perspektivische Ansicht entlang der Linie A-A gemäß Figur 17;
- Figur 24: den Erwärmungsverlauf eines 1,5 mm dicken Stahlblechs zwischen 870°C heißen Platten.

Ein erfindungsgemäßes Heizmodul 1 ist ein kassettenartig ausgebildetes kastenartiges Element, welches einen platten- oder rechteckförmigen Hohlraum 2 besitzt, der auf einer Unterseite 3 eine ebene Platte 4 besitzt, sowie Seitenwandungen 5, die von der Platte senkrecht abgehen und eine Deckplatte 6, die das kastenartige Element 2 allseitig begrenzen. Nach oben ist an der Platte 6 eine Isolierung 7 angeordnet.

In dem Hohlraum 2 sind Heizwendeln bzw. Heizelemente 8 angeordnet, welche über eine Zu- und eine Ableitung 9, 10 mit Strom beaufschlagt werden können. Zusätzlich kann vorteilhafterweise ein Temperaturfühler 11 vorhanden sein, der mit einem Temperaturregler 12 verbunden ist, der den Stromfluss regelt.

Insbesondere bei einem rechteckförmigen Heizmodul 1 sind mehrere mineralisolierte Heizwendeln 8 in Reihe geschaltet und nebeneinander liegend angeordnet, so dass das Heizmodul auf gesamter Fläche aufgeheizt werden kann.

Zusätzlich zu den Heizelemente 8 können Kühlschlangen oder -leitungen 9 (Figur 5) vorhanden sein, so dass die Heizmodule nicht nur aufgeheizt, sondern auch insbesondere gegenüber benachbarten Heizmodulen abgekühlt werden können.

Eine Mehrzahl von Heizmodulen 1 kann zu einer Heizeinrichtung 14 zusammengefasst werden, die beispielsweise so angeordnete Module 1 umfasst, dass diese eine aufzuheizende Platine 15 entsprechend abdecken.

Vorzugsweise sind die Heizmodule 1 innerhalb je einer Heizeinrichtung 14 angeordnet, wobei die Heizeinrichtung 14 einmal an einem Aufheizpressenoberteil 16 und einem Aufheizpressenunterteil 17 angeordnet sein können, welche aufeinander zu und voneinander weg bewegbar sind, so dass zwischen den Heizmodulen 1 der jeweiligen Heizeinrichtungen 14 eine Platine 15 klemmend gehalten und aufgeheizt werden kann.

Eine entsprechende Heizeinrichtung 14 kann beispielsweise sechs Module 1 umfassen (Figur 4), wobei die Module randseitig der Heizeinrichtung 14 mit einer Isolierung 18 umfasst sind. Die Zahl der Module ist aber beliebig.

Die Heizeinrichtungen 14 können dabei auch an bevorzugten Stellen gekühlte Heizmodule mit Kühlleitungen 9 bzw. Leermodule 20 oder Isolierblöcke aus Isoliermaterial besitzen, in deren Bereichen keine Aufheizung erfolgt (Figur 6).

Der Hohlraum 2 ist erfindungsgemäß mit Kupfer ausgefüllt, so dass die Heizleiter 8 durch eine nicht elektrisch leitfähige Mineralisolierung gegen das Kupfer isoliert sind und vom Kupfer vollständig umgeben und eingebettet sind, um einen besonders guten Wärmeübergang zu gewährleisten. Die Platte 4, die Seitenwandungen 5 und die Deckenwandung 6 sind vorzugsweise aus wärmebeständigem bzw. hochwärmefestem Edelstahl ausgebildet und schließen den gut wärmeleitfähigen Kern, insbesondere Kupferkern idealerweise hermetisch ein um eine Oxidation des Kerns zu verhindern.

Bei einer weiteren vorteilhaften Ausführungsform besitzt das Heizmodul 1 ebenfalls einen Kupferkern, wobei hier jedoch Heizpatronen angeordnet sind. Hierbei sind die Heizmodule 1 auch an dem Bereich der Außenwandungen 5 mit einer vollständigen Isolierung ausgebildet (Figuren 8, 9, 10).

Bei einer weiteren vorteilhaften Ausführungsform (Figuren 11 bis 15) sind die Heizmodule ebenfalls mit mineralisolierten Heizleiter und dem Kupferkern ausgebildet, wobei die Heizmodule bei der Ausbildung als einzelnes Modul im Bereich der Seitenwandungen und der Deckenwandung über eine einheitliche, im Querschnitt C-förmige Isolierung 20 verfügen, wobei die Isolierung 20 den eigentlichen Heizbereich, bestehend aus dem Kupfer gefüllten Edelstahlkasten mit den mineralisolierten Heizleiter, aufnimmt.

Um den Kasten an der Isolierung 20 zu halten, sind in dem Kasten Verbindungselemente 21 vorhanden, welche insbesondere als Gewindesäulen ausgebildet sind, welche die Isolierung 20 nach oben durchgreifen und auf der Oberseite 22 der Isolierung eine Gegenlagerplatte 23 durchgreifen und gegen diese verschraubt sind. Zudem sind an der Gegenlagerplatte 23 Kontaktpole 24 angeordnet, welche die Gegenlagerplatte 23 und die Isolierung 22 durchgreifen und die Heizelemente 8 kontaktierend ausgebildet sind.

Bei einer weiteren vorteilhaften Ausführungsform (Figuren 17 bis 23) ist das Heizmodul ebenfalls so ausgebildet, dass der Kasten 2 aus Edelstahl, aufgefüllt mit Kupfer und umfassend die als Heizspiralen angeordneten Heizleiter 8, zusätzlich eine Kühleinrichtung in Form einer Kühlschlange 25 oder Kühlleitungen 25 umfasst, wobei die Kühlschlange 25 von außen mit einem Zulauf 26 und einem Ablauf 27 versehen ist.

Der Zulauf 26 und der Ablauf 27 durchgreifen sowohl die Isolierung 20 als auch die Platte 6 und reichen bis in den Kupferkern hinein.

Bei der Kombination von Heizmodulen 1 können die Isolierungen 20 bis auf die Deckenisolierung zwischen der Platte 6 und der Gegenlagerplatte 23 entfernt werden, so dass die Heizmodule aneinanderliegend angeordnet sind und eine uniforme Beheizung bzw. Kühlung ohne Temperaturbrücken ermöglichen.

Bei der Erfindung ist von Vorteil, dass durch die Kopplung von mineralisolierten Heizleitungen einerseits und einem Kupferkern andererseits, verbunden mit einer warmfesten platinenseitigen Edelstahlplatte, ein besonders guter und hoch effektiver Wärmeübergang realisiert wird.

Man erkennt am Erwärmungsverlauf (Figur 24), dass innerhalb von wenigen Sekunden eine entsprechende Stahlplatine, die 1,5 mm dick ist, unter heißen Platten (vorzugsweise größer 870°C temperiert) auf über die Ac3 des Werkstoffes beispielsweise 850°C aufgeheizt wird, wobei insbesondere der Temperaturbereich bis 700°C sehr schnell durchschritten wird. Sehr schnell bedeutet, dass dies in etwa 10 Sekunden in Anspruch nimmt.

Bei der Erfindung ist von Vorteil, dass durch die Verwendung von nicht beheizbaren oder wassergekühlten Modulen in einer Heizeinrichtung zudem bestimmte Bereiche, die nicht gehärtet werden sollen, ausgespart werden können. Hierdurch können Platinen mit unterschiedlichen Gefügen ausgebildet werden, so dass hierdurch nach dem Presshärten Bauteile mit unterschiedlichen mechanischen Eigenschaften (Taylored Property Parts=TPP) erzielt werden.

## Patentansprüche

1. Vorrichtung zum Aufheizen von Stahlblechplatinen, wobei eine Heizeinrichtung (14) vorhanden ist und die Heizeinrichtung (14) zumindest ein Heizmodul (1) umfasst, wobei das zumindest eine Heizmodul (1) ein kassettenartig ausgebildetes, kastenartiges Element ist, welches einen platten- oder rechteckförmigen Hohlraum (2) besitzt, der auf einer Unterseite (3) eine ebene Platte (4) besitzt, wobei in dem Hohlraum (2) zumindest ein Heizelement (8) angeordnet ist, welches als elektrisches Widerstandsheizelement ausgebildet ist, wobei der Hohlraum (2) das zumindest eine Heizelement (8) einbettend und umgebend vollständig mit einem gut wärmeleitfähigen Material, bevorzugt Kupfer gefüllt ist, wobei die den Hohlraum (2) bzw. Kupfer gefüllten Hohlraum (2) umgebenden Platten (4), Seitenwandungen (5) und die Deckenwandung (6) aus wärmebeständigen oder hochwärmfesten Edelstahl ausgebildet sind und so miteinander verbunden sind, dass der Kern aus gut wärmeleitfähigen Material, insbesondere Kupferkern hermetisch abgeschlossen ist.

2. Vorrichtung nach Anspruch 1, **dadurch gekennzeichnet, dass** das Heizmodul (1) zusätzlich Kühlleitungen (9) zum Kühlen des Moduls (1) umfasst.

3. Vorrichtung nach einem der vorhergehenden Ansprüche, **dadurch gekennzeichnet, dass** die Heizeinrichtung (14) Heizmodule (1) mit Heizelementen (8) und/oder Heizmodule (1) mit Heizelementen (8) und Kühlleitungen (9) und/oder Module besitzt, die weder beheizt noch gekühlt sind.

4. Vorrichtung nach einem der vorhergehenden Ansprüche, **dadurch gekennzeichnet, dass** eine Heizeinrichtung (14) mit zumindest einem Heizmodul (1) an einem Aufheizpressenoberteil (16) und/oder einem Aufheizpressenunterteil (17) angeordnet ist, welche aufeinander zu und voneinander wegbewegbar sind, so dass zwischen den Heizmodulen (1) der jeweiligen Heizeinrichtung (14) eine Platine (15) klemmend haltbar und aufheizbar ist.

5. Vorrichtung nach einem der vorhergehenden Ansprüche, **dadurch gekennzeichnet, dass** die Heizeinrichtung (14) an Stellen, an denen eine Platine nicht gehärtet werden soll, unbeheizte oder gekühlte Heizmodule (1) besitzt.

6. Vorrichtung nach einem der vorhergehenden Ansprüche, **dadurch gekennzeichnet, dass** das Heizmodul (1) bei singulärer Anordnung in einer Heizeinrichtung (14) im Bereich der Außenwandungen (5) und im Bereich der Deckenwandung (6) mit einer Isolierung (20) ausgebildet sind.

7. Vorrichtung nach einem der vorhergehenden Ansprüche, **dadurch gekennzeichnet, dass** die Isolierung (20) im Querschnitt c-förmig ausgebildet ist, wobei um den Kasten (2) an der Isolierung (20) zu halten in dem Kasten Verbindungselemente (21) vorhanden sind, welche die Isolierung (20) von der Platte (4) weg durchgreifen und auf der Oberseite (22) der Isolierung eine Gegenlagerplatte (23) vorhanden ist, welche hiervon durchgriffen wird und gegen diese die Verbindungselemente (21) gebunden sind.

8. Vorrichtung nach einem der vorhergehenden Ansprüche, **dadurch gekennzeichnet, dass** an einer der Platte (4) gegenüber liegenden Seite des Heizmoduls (1) Kontaktpole (24) angeordnet sind, welche die Heizelemente (8) kontaktierend ausgebildet sind.

9. Vorrichtung nach einem der vorhergehenden Ansprüche, **dadurch gekennzeichnet, dass** bei einem Heizmodul (1) mit einer Kühlleitung (9) die Kühlleitung von außen mit einem Zulauf (26) und einem Ablauf (27) ausgebildet ist, wobei der Zulauf (26) und der Ablauf (27) die Isolierung (20) und die Platte (6) durchgreifen und in den Kupferkern hineinragen, so dass diese die Kühlleitung (9), (25) mit Kühlmittel versorgenbar sind.

10. Vorrichtung nach einem der vorhergehenden Ansprüche, **dadurch gekennzeichnet, dass** bei einer Heizeinrichtung (14) mit einer Mehrzahl von Heizmodulen (1) die Isolierungen (20) so ausgebildet sind, dass diese zwischen unisolierten Seitenwandungen (5) der Heizmodule (1) direkt aneinander liegend angeordnet sind.

11. Vorrichtung nach Anspruch 1, **dadurch gekennzeichnet, dass** das Heizelement als Heizpatrone oder mineralisolierter Heizleiter ausgebildet ist.

12. Verfahren zum Betreiben einer Vorrichtung nach Anspruch 1, wobei die Stahlblechplatine zumindest einseitig mit Wärme beaufschlagt wird, wobei die Stahlblechplatine mit einer Platte (4) eines Heizmoduls (1) einer Heizeinrichtung (14) in Kontakt gebracht wird, wobei das Heizmodul (1) elektrisch beheizt wird und die Wärme im Heizmodul von einem elektrischen Widerstandsheizelement (8) auf einen gut wärmeleitfähigen Kern, bevorzugt Kupferkern und von diesem Kern, bevorzugt Kupferkern auf die Platten (6) und von der Platte (6) auf die Platine übertragen wird.

13. Verfahren nach Anspruch 12, **dadurch gekennzeichnet, dass** eine Heizeinrichtung (14) mit einer Mehrzahl von Heizelementen (8) ausgebildet ist und die Platine der Mehrzahl von Heizeinrichtungen (8) wahlweise beheizt, nicht beheizt oder gekühlt wird.

## Claims

1. A device for heating sheet metal blanks, a heating device (14) being provided and the heating device (14) comprising at least one heating module (1), wherein the at least one heating module (1) is a box-like element which has a cassette-like design and comprises a plate-shaped or rectangular cavity (2) which has an underside (3) provided with a flat plate (4), at least one heating element (8) being arranged in the cavity (2) and formed as an electric resistance heating element, wherein the cavity (2), embedding the at least one heating element (8) and surrounding it, is completely filled with a material of good thermal conductivity, preferably copper, wherein the plates (4), the side walls (5) and the ceiling wall (6) surrounding the cavity (2) or the cavity (2) filled with copper are formed from a heat-resistant or high-temperature resistant stainless steel and connected to one another such that the core made of a material having good thermal conductivity, in particular a copper core, is hermetically sealed.

2. The device according to claim 1, **characterized in that** the heating module (1) additionally comprises cooling lines (9) for cooling the module (1).

3. The device according to any of the preceding claims, **characterized in that** the heating device (14) comprises heating modules (1) with heating elements (8) and/or heating modules (1) with heating elements (8) and cooling lines (9), and/or modules that are neither heated nor cooled.

4. The device according to any of the preceding claims, **characterized in that** a heating device (14) with at least one heating module (1) on a heating press upper part (16) and/or a heating press lower part (17) is disposed, which can be moved toward and away from each other, so that a blank (15) can be held in clamping fashion and heated between the heating modules (1) of the respective heating device (14).

5. The device according to any of the preceding claims, **characterized in that** the heating device (14) comprises unheated or cooled heating modules (1) at those places where a blank is not intended to be hardened.

6. The device according to any of the preceding claims, **characterized in that** the heating module (1), in the event of a singular arrangement in a heating device (14), is formed with an insulation (20) in the area of the outer walls (5) and in the area of the ceiling wall (6).

7. The device according to any of the preceding claims, **characterized in that** the insulation (20) has a C-shaped design in cross-section, wherein, in order to hold the box (2) on the insulation (20), connecting elements (21) are provided in the box which penetrate the insulation (20) starting from the plate (4), and a counter bearing plate (23) is provided on the upper side (22) of the insulation, which is penetrated by them and to which the connecting elements (1) are bound.

8. The device according to any of the preceding claims, **characterized in that** contact poles (24) are arranged on a side of the heating module (1) opposite the plate (4), which are formed so as to contact the heating elements (8).

9. The device according to any of the preceding claims, **characterized in that** in the event of a heating module (1) with one cooling line (9), the cooling line is formed outside with an inlet (26) and an outlet (27), wherein the inlet (26) and the outlet (27) penetrate the insulation (20) and the plate (6) and project into the copper core, so that they can supply the cooling line (9), (25) with a cooling agent.

10. The device according to any of the preceding claims, **characterized in that** in the event of a heating device (14) with a plurality of heating modules (1), the insulations (20) are formed such that they are arranged between uninsulated side walls (5) of the heating modules (1) so as to directly adjoin one another.

11. The device according to claim 1, **characterized in that** the heating element is designed as a heating cartridge or as a mineral-isolated heat conductor.

12. A method of operating a device according to claim 1, wherein the sheet metal blank is acted upon with heat at least on one side, wherein the sheet metal blank is brought into contact with a plate (4) of a heating module (1) of a heating device (14), wherein the heating module (1) electrically heated and the heat energy in the heating module is transferred from an electric resistance heating element (8) to a core having good thermal conductivity, preferably a copper core, and from said core, preferably a copper core, to the plates (6) and from the plate (6) to the blank.

13. The method according to claim 12, **characterized in that** a heating device (14) is formed with a plurality of heating elements (8) and the blank is selectively heated, not heated or cooled by the plurality of heating devices (8).

## Revendications

1. Dispositif pour le réchauffage de platines en tôle d'acier, sachant qu'un dispositif de chauffage (14) est présent et le dispositif de chauffage (14) comprend au moins un module de chauffage (1), sachant que l'au moins un module de chauffage (1) est un élément de type caisson constitué en forme de cassette, lequel possède une cavité (2) en forme de plaque ou de rectangle qui possède une plaque (4) plane sur un côté inférieur (3), sachant qu'au moins un élément de chauffage (8), lequel est constitué comme élément de chauffage à résistance électrique, est disposé dans la cavité, sachant que la cavité (2) est entièrement remplie d'un matériau à bonne conductibilité thermique, de préférence de cuivre, en logeant et entourant l'au moins un élément de chauffage (8), sachant que les plaques (4), parois latérales (5) et la paroi de plafond (6) entourant la cavité (2) ou la cavité (2) remplie de cuivre sont constituées en acier inoxydable à stabilité thermique et résistance à la forte chaleur et sont reliées entre elles de telle sorte que le noyau en matériau à bonne conductibilité thermique, en particulier le noyau de cuivre, soit obturé hermétiquement.

2. Dispositif selon la revendication 1, **caractérisé en ce que** le module de chauffage (1) comprend en outre des conduites de refroidissement (9) pour le refroidissement du module (1).

3. Dispositif selon l'une des revendications précédentes, **caractérisé en ce que** le dispositif de chauffage (14) possède des modules de chauffage (1) avec des éléments de chauffage (8) et/ou des modules de chauffage (1) avec des éléments de chauffage (8) et des conduites de refroidissement (9) et/ou des modules qui ne sont ni chauffés ni refroidis.

4. Dispositif selon l'une des revendications précédentes, **caractérisé en ce qu'**un dispositif de chauffage (14) avec au moins un module de chauffage (1) est disposé sur une partie supérieure de presse de réchauffage (16) et/ou une partie inférieure de presse de réchauffage (17), lesquelles sont aptes à être déplacées en se rapprochant et en s'éloignant l'une de l'autre de telle sorte qu'une platine (15) puisse être maintenue par calage et réchauffée entre les modules de chauffage (1) du dispositif de chauffage (14) respectif.

5. Dispositif selon l'une des revendications précédentes, **caractérisé en ce que** le dispositif de chauffage (14) possède des modules de chauffage (1) non chauffés ou refroidis à des endroits où une platine ne doit pas être trempée.

6. Dispositif selon l'une des revendications précédentes, **caractérisé en ce que** le module de chauffage (1), en cas d'agencement singulier dans un dispositif de chauffage (14), est constitué avec une isolation (20) dans la zone des parois extérieures (5) et dans la zone de la paroi de plafond (6).

7. Dispositif selon l'une des revendications précédentes, **caractérisé en ce que** l'isolation (20) est constituée en forme de « C » en coupe transversale, sachant que, pour tenir le caisson (2) sur l'isolation (20), des éléments de liaison (21) sont présents dans le caisson, lesquels traversent l'isolation (20) en l'éloignant de la plaque (4), et une plaque de contrebutée (23), laquelle est traversée par ceux-ci et contre laquelle les éléments de liaison (21) sont reliés, est présente sur le côté supérieur (22) de l'isolation.

8. Dispositif selon l'une des revendications précédentes, **caractérisé en ce que**, sur un côté du module de chauffage (1) opposé à la plaque (4), des pôles de contact (24) sont disposés, lesquels sont constitués de manière à être en contact avec les éléments de chauffage (8).

9. Dispositif selon l'une des revendications précédentes, **caractérisé en ce que**, dans le cas d'un module de chauffage (1) pourvu d'une conduite de refroidissement (9), la conduite de refroidissement est constituée de l'extérieur avec une admission (26) et une évacuation (27), sachant que l'admission (26) et l'évacuation (27) traversent l'isolation (20) et la plaque (6) et pénètrent dans le noyau de cuivre de telle sorte que ceux-ci soient aptes à alimenter la conduite de refroidissement (9), (25) en agent de refroidissement.

10. Dispositif selon l'une des revendications précédentes, **caractérisé en ce que**, dans le cas d'un dispositif de chauffage (14) pourvu d'une pluralité de modules de chauffage (1), les isolations (20) sont constituées de telle sorte que celles-ci soient disposées de manière à se jouxter directement (5) entre des parois latérales (5) non isolées des modules de chauffage (1).

11. Dispositif selon la revendication 1, **caractérisé en ce que** l'élément de chauffage est constitué comme cartouche de chauffage ou conducteur de chauffage à isolant minéral.

12. Procédé pour le fonctionnement d'un dispositif selon la revendication 1, sachant que la platine en tôle d'acier est soumise à de la chaleur au moins d'un côté, sachant que la platine en tôle d'acier est mise en contact avec une plaque (4) d'un module de chauffage (1) d'un dispositif de chauffage (14), sachant que le module de chauffage (1) est chauffé électriquement et la chaleur dans le module de chauffage est transmise d'un élément de chauffage à résistance électrique (8) à un noyau à bonne conductibilité thermique, de préférence un noyau de cuivre, et de ce noyau, de préférence un noyau de cuivre, aux plaques (6) et de la plaque (6) à la platine.

13. Procédé selon la revendication 12, **caractérisé en ce qu'**un dispositif de chauffage (14) est constitué avec une pluralité d'éléments de chauffage (8) et la platine est sélectivement chauffée, non chauffée ou refroidie au moyen de la pluralité de dispositifs de chauffage (8).
